# EUROPÄISCHE PATENTANMELDUNG

(11) **EP 1 637 633 A1**
(43) Veröffentlichungstag der Anmeldung: **22.03.2006**
(21) Anmeldenummer: 05016263.5
(22) Anmeldetag: 27.07.2005
(51) Int. Cl.: D01F 6/92, D01F 1/10, D21F 1/00, D01F 6/62

(54) **Polyesterfasern, Verfahren zu deren Herstellung und deren Verwendung**

(30) Priorität: 28.08.2004 DE 102004041755
(71) Anmelder: Teijin Monofilament Germany GmbH, 86399 Bobingen (DE)
(72) Erfinder: Delker, Rex, Dr., 86517 Wehringen (DE); Brüning, Hans-Joachim, 86179 Augsburg (DE)
(74) Vertreter: Ackermann, Joachim

(57) **Zusammenfassung**

Beschrieben werden Fasern enthaltend aliphatisch-aromatischen Polyester, Hydrolysestabilisator und kugelförmige Teilchen aus Oxiden des Siliziums, Aluminiums und/oder Titans mit einem mittleren Durchmesser von kleiner gleich 100 nm.

Die Polyesterfasern weisen eine ausgezeichnete Biegebeständigkeit auf, zeigen einen deutlich reduzierten Abrieb und lassen sich zur Herstellung von Sieben oder anderen technischen Geweben einsetzen.

## Beschreibung

Die vorliegende Erfindung betrifft Polyesterfasern mit hoher Biegebeständigkeit, insbesondere Monofilamente, die sich beispielsweise in Sieben oder in Förderbändern einsetzen lassen.

Es ist bekannt, dass Polyesterfasern, insbesondere Monofilamente für technische Anwendungen, in den meisten Fällen beim Gebrauch hohen mechanischen und oder thermischen Belastungen unterworfen werden. Hinzu kommen in vielen Fällen Belastungen durch chemische und andere Umgebungseinflüsse, denen das Material einen ausreichenden Widerstand entgegensetzen muss. Bei all diesen Belastungen muss das Material eine gute Dimensionsstabiliät und Konstanz der Kraft-Dehnungseigenschaften über möglichst lange Benutzungszeiträume aufweisen.

Ein Beispiel für technische Anwendungen, bei denen die Kombination hoher mechanischer, thermischer und chemischer Beanspruchungen vorliegt, ist der Einsatz von Monofilamenten in Filtern, Sieben oder als Förderbänder. Dieser Einsatz verlangt ein Monofilamentmaterial mit ausgezeichneten mechanischen Eigenschaften, wie hohem Anfangsmodul, Reißfestigkeit, Knoten- und Schlingenfestigkeit, sowie eine hohe Abriebfestigkeit verbunden mit einer hohen Hydrolyseresistenz, um den hohen Beanspruchungen bei dessen Einsatz zu widerstehen und um eine ausreichende Standzeit der Siebe oder Förderbänder zu gewährleisten.

Formmassen mit hoher chemischer und physikalischer Beständigkeit und deren Einsatz zur Faserherstellung sind bekannt. Verbreitet verwendete Materialien dafür sind Polyester. Es ist auch bekannt, diese Polymere mit anderen Materialien zu kombinieren, um beispielsweise die Abriebfestigkeit gezielt einzustellen.

In der industriellen Produktion, wie bei der Herstellung oder Verarbeitung von Papieren, werden Filter oder Förderbänder in Prozessen eingesetzt, die bei erhöhten Temperaturen ablaufen und in denen feucht-heiße Umgebungen vorliegen. Chemiefasern auf Polyesterbasis haben sich in solchen Umgebungen zwar bewährt, beim Einsatz in feucht-heißen Umgebungen neigen Polyester neben hydrolytischem Abbau auch zum mechanischen Abrieb.

Bei technischen Einsätzen kann Abrieb die unterschiedlichsten Ursachen haben. So wird das Blattbildungssieb in Papiermaschinen zur Entwässerung über Saugkästen gezogen mit der Folge eines erhöhten Siebverschleißes. In der Trockenpartie der Papiermaschine tritt Siebverschleiß durch Geschwindigkeitsdifferenzen zwischen Papierbahn und Sieboberfläche bzw. zwischen Sieboberfläche und Oberfläche der Trockentrommeln auf. Auch in anderen technischen Geweben tritt Gewebeverschleiß durch Abrieb auf; so z.B. in Transportbändern durch Schleifen über feststehende Oberflächen, in Filtergeweben durch das mechanische Abreinigen und in Siebdruckgeweben durch das Führen einer Rakel über die Sieboberfläche.

Die Verbesserung von mechanischen Fasereigenschaften durch den Zusatz von Füllstoffen ist an sich bekannt.

In der GB-A-759,374 wird die Herstellung von Kunstfasern und Filmen mit verbesserten mechanischen Eigenschaften beschrieben. Das beanspruchte Verfahren ist durch den Einsatz von sehr feinteiligen Metalloxiden in der Form von Aerosolen gekennzeichnet. Teilchengrößen werden mit bis zu 150 nm angegeben. Als Beispiele für Polymere werden Viskose, Polyacrylnitril und Polyamide genannt.

Aus der EP-A-1,186,628 ist ein Polyesterrohstoff enthaltend fein dispergierte Kieselgele bekannt. Die einzelnen Teilchen besitzen Durchmesser bis zu 60 nm und Aggregate - falls vorhanden - sind nicht größer als 5 µm. Der Füllstoff soll zu Polyesterfasern mit verbesserten mechanischen Eigenschaften, verbesserter Farbe und verbesserter Handhabbarkeit führen. Hinweise auf Einsatzgebiete für diese Polyesterfasern sind der Schrift nicht zu entnehmen.

In der US-A-6,544,644 (entsprechend WO-A-01/02,629) werden Monofilamente beschrieben, die sich unter anderem in Papiermaschinen einsetzen lassen. Die Beschreibung verweist hauptsächlich auf Polyamid-Monofilamente; ganz allgemein werden auch Polyesterrohstoffe erwähnt. Die beschriebenen Monofilamente sind durch die Anwesenheit nanoskaliger anorganischer Materialien gekennzeichnet. Diese bewirken eine vergrößerte Abriebbeständigkeit.

EP-A-1,199,389 beschreibt eine Ethylenglykol-Dispersion enthaltend Aggregate von keramischen Nanoteilchen, die sich zur Herstellung von hochfesten und transparenten Polyester-Formkörpern eignen.

JP-A-02/099,606 offenbart eine Faser mit verbesserten antimikrobiellen Eigenschaften, die feinteilige Zinkoxid/Siliziumdioxidteilchen enthält.

Aus JP-A-02/210,020 ist eine lichtbeständige Polyesterfaser bekannt, die feinteiliges Ceroxid enthält.

Die bislang verfolgten Ansätze mit Einsatz nanoskaliger Füllstoffe führen zu Fasern mit verbesserten mechanischen Eigenschaften. Im allgemeinen bewirken Füllstoffzusätze aber neben der gewünschten Verbesserung einiger Eigenschaften gleichzeitig die Verschlechterung anderer Eigenschaften.

Es wurde jetzt überraschend gefunden, daß ausgewählte hydrolysestabilisierte Polyesterrohstoffe enthaltend bestimmte nanoskalige Füllstoffe eine gegenüber unmodifizierten Polyesterrohstoffen deutlich verbesserte Abriebbeständigkeit aufweisen, ohne daß durch den Füllstoffeinsatz deren dynamische Belastbarkeit, ausgedrückt durch die Biegebeständigkeit nennenswert verringert wird oder sich sogar vergrößert. Dieses Eigenschaftsprofil wurde an ausgewählten Polyesterrohstoffen gefunden.

Ausgehend von diesem Stand der Technik lag der vorliegenden Erfindung die Aufgabe zugrunde, gefüllte Polyesterfasern bereitzustellen, die neben einer ausgezeichneten Abriebbeständigkeit im Vergleich mit den ungefüllten Polyesterfasern vergleichbare oder sogar verbesserte dynamische Belastbarkeiten aufweisen.

Eine weitere Aufgabe der vorliegenden Erfindung bestand in der Bereitstellung von transparenten Fasern mit hoher Abriebbeständigkeit und ausgezeichneter dynamischer Belastbarkeit.

Die Erfindung betrifft Fasern enthaltend aliphatisch-aromatischen Polyester, mindestens einen Hydrolysestabilisator und kugelförmige Teilchen aus Oxiden des Siliziums, Aluminiums und/oder Titans mit einem mittleren Durchmesser von kleiner gleich 100 nm.

Bevorzugt werden Polyesterfasern mit einem Gehalt an freien Carboxylgruppen von kleiner gleich 3 mval/kg.

Diese enthalten ein Mittel zum Verschluß von freien Carboxylgruppen, beispielsweise ein Carbodiimid und/oder eine Epoxidverbindung.

Derartig ausgerüstete Polyesterfasern sind gegenüber hydrolytischem Abbau stabilisiert und eignen sich besonders zum Einsatz in feucht-heißen Umgebungen, insbesondere in Papiermaschinen oder als Filter.

Die faserbildenden Polyester können beliebiger Natur sein, solange diese aliphatische und aromatische Gruppen aufweisen und in der Schmelze verformbar sind. Unter aliphatischen Gruppen sind im Rahmen dieser Beschreibung auch cycloaliphatische Gruppen zu verstehen.

Diese thermoplastischen Polyester sind an sich bekannt. Beispiele dafür sind Polybutylenterephthalat, Polycyclohexandimethylterephthalat, Polyethylennaphthalat oder insbesondere Polyethylenterephthalat. Bausteine von fadenbildenden Polyestern sind vorzugsweise Diole und Dicarbonsäuren, bzw. entsprechend aufgebaute Oxycarbonsäuren. Hauptsäurebestandteil der Polyester ist Terephthalsäure oder Cyclohexandicarbonsäure, aber auch andere aromatische und/oder aliphatische bzw. cycloaliphatische Dicarbonsäuren können geeignet sein, vorzugsweise para- oder trans-ständige aromatische Verbindungen, wie z.B. 2,6-Naphthalin-dicarbonsäure oder 4,4'-Biphenyldicarbonsäure, sowie Isophthalsäure. Aliphatische Dicarbonsäuren, wie z.B. Adipinsäure oder Sebacinsäure, werden vorzugsweise in Kombination mit aromatischen Dicarbonsäuren eingesetzt.

Typische geeignete zweiwertige Alkohole sind aliphatische und/oder cycloaliphatische Diole, beispielsweise Ethylenglykol, Propandiol, 1,4-Butandiol, 1,4-Cyclohexandimethanol oder deren Gemische. Bevorzugt sind aliphatische Diole, die zwei bis vier Kohlenstoffatome aufweisen, insbesondere Ethylenglykol; weiterhin bevorzugt sind cycloaliphatische Diole, wie 1,4-Cyclohexandimethanol.

Bevorzugt werden Polyester eingesetzt, die wiederkehrende Struktureinheiten aufweisen, die sich ableiten von einer aromatischen Dicarbonsäure und einem aliphatischen und/oder cycloaliphatischen Diol.

Bevorzugt eingesetzte thermoplastische Polyester werden inbesondere ausgewählt aus der Gruppe bestehend aus Polyethylenterephthalat, Polyethylennaphthalat, Polybutylennaphthalat, Polypropylenterephthalat, Polybutylenterephthalat, Polycyclohexandimethanol-terephthalat oder einem Copolykondensat enthaltend Polybutylenglykol-, Terephthalsäure- und Naphthalindicarbonsäureeinheiten.

Die erfindungsgemäß eingesetzten Polyester weisen üblicherweise Lösungsviskositäten (IV-Werte) von mindestens 0,60 dl/g, vorzugsweise von 0,60 bis 1,05 dl/g, besonders bevorzugt von 0,62 - 0,93 dl/g, auf (gemessen bei 25°C in Dichloressigsäure (DCE)).

Die erfindungsgemäß eingesetzten nanoskaligen kugelförmigen Oxide des Siliziums, Aluminiums und/oder Titans verleihen den Polyesterfasern eine ausgezeichnete Abriebbeständigkeit ohne dabei die dynamischen Eigenschaften, ausgedrückt durch die Biegebeständigkeit nachteilig zu beeinflussen.

Vorzugsweise wird kugelförmiges Siliziumdioxid eingesetzt.

Die erfindungsgemäß eingesetzten nanoskaligen kugelförmigen Oxide des Siliziums, Aluminiums und/oder Titans weisen typischerweise mittlere Teilchendurchmesser (D₅₀ Werte) von kleiner gleich 50 nm auf, vorzugsweise von kleiner gleich 30 nm und besonders bevorzugt von 10 bis 25 nm.

Die zur Herstellung der erfindungsgemäßen Fasern benötigten und gefüllten Polyesterrohstoffe können auf unterschiedliche Art und Weise hergestellt werden. So lassen sich Polyester, Hydrolysestabilisator und Füllstoff sowie gegebenenfalls weitere Zusätze unter Aufschmelzen des Polyesters in einem Mischaggregat, beispielsweise in einem Extruder, vermischen und die Zusammensetzung wird anschließend direkt der Spinndüse zugeführt oder die Zusammensetzung wird granuliert und in einem getrennten Schritt versponnen. Die erhaltenen Granulate können gegebenenfalls auch als Masterbatch zusammen mit zusätzlichem Polyester versponnen werden. Es ist auch möglich, die nanoskaligen Füllstoffe bereits vor oder während der Polykondensation des Polyesters zuzusetzen.

Geeignete nanoskalige Füllstoffe sind kommerziell erhältlich. Beispielsweise können die Produkte Nyacol® der Fa. Nano Technologies, Inc., Ashland, MA, U.S.A. verwendet werden.

Der Gehalt an nanoskaligem kugelförmigen Füllstoff der erfindungsgemäßen Faser kann in weiten Bereichen schwanken, beträgt jedoch typischerweise nicht mehr als 5 Gew.%, bezogen auf die Masse der Faser. Vorzugsweise bewegt sich der Gehalt an nanoskaligem kugelförmigem Füllstoff im Bereich von 0,1 bis 2,5 Gew.%, insbesondere von 0,5 bis 2,0 Gew. %.

Art und Menge der Komponenten a) und b) werden vorzugsweise so gewählt, dass transparente Produkte erhalten werden. Im Gegensatz zu Polyamiden zeichnen sich die erfindungsgemäß eingesetzten Polyester durch Transparenz aus. Überraschenderweise hat sich gezeigt, dass die nanoskaligen kugelförmigen Füllstoffe die Transparenz nicht nachteilig beeinflussen. Der Zusatz von bereits etwa 0,3 Gew. % an nicht-nanoskaligem Titandioxid (Mattierungsmittel) bewirkt hingegen ein völliges Weißwerden der Faser.

Ferner hat sich überraschenderweise gezeigt, dass durch den Zusatz von Polycarbonat die Abriebfestigkeit der erfindungsgemäßen Fasern nochmals gesteigert werden kann. Typischerweise beträgt die Menge an Polycarbonat bis zu 5 Gew. %, vorzugsweise 0,1 bis 5,0 Gew. %, besonders bevorzugt 0,5 bis 2,0 Gew. %, bezogen auf die Gesamtmasse der Polymeren.

Unter Fasern sind im Rahmen dieser Beschreibung beliebige Fasern zu verstehen.

Beispiele dafür sind Filamente oder Stapelfasern, die aus mehreren einzelnen Fasern bestehen, insbesondere jedoch Monofilamente sind.

Die erfindungsgemäßen Polyesterfasern können nach an sich bekannten Verfahren hergestellt werden.

Gegenstand der Erfindung ist auch ein Verfahren zur Herstellung der oben definierten Fasern umfassend die Maßnahmen:
i) Vermischen von Polyestergranulat und kugelförmigen Teilchen aus Oxiden des Siliziums, Aluminiums und/oder Titans mit einem mittleren Durchmesser von kleiner gleich 100 nm,
ii) Extrudieren des Gemisches enthaltend Polyester und kugelförmige Teilchen durch eine Spinndüse,
iii) Abziehen des gebildeten Filaments, und
iv) gegebenenfalls Verstrecken und/oder Relaxieren des gebildeten Filaments.

Weiterer Gegenstand der Erfindung ist ein Verfahren zur Herstellung der oben definierten Fasern umfassend die Maßnahmen:
v) Zuführen von Polyestergranulat, das vor oder während der Polykondensation mit Polyestergranulat mit kugelförmigen Teilchen aus Oxiden des Siliziums, Aluminiums und/oder Titans mit einem mittleren Durchmesser von kleiner gleich 100 nm vermischt worden ist, in einen Extruder,
ii) Extrudieren des Gemisches enthaltend Polyester und kugelförmige Teilchen durch eine Spinndüse,
iii) Abziehen des gebildeten Filaments, und
iv) gegebenenfalls Verstrecken und/oder Relaxieren des gebildeten Filaments.

Der Hydrolysestabilisator kann bereits im Polyesterrohstoff enthalten sein, oder vor und/oder nach dem Verspinnen zugesetzt werden.

Vorzugsweise werden die erfindungsgemäßen Polyesterfasern bei der Herstellung ein- oder mehrfach verstreckt.

Besonders bevorzugt wird bei der Herstellung der Polyesterfasern ein durch Festphasenkondensation hergestellter Polyester eingesetzt.

Die erfindungsgemäßen Polyesterfasern können in beliebiger Form vorliegen, beispielsweise als Multifilamente, als Stapelfasern oder insbesondere als Monofilamente.

Der Titer der erfindungsgemäßen Polyesterfasern kann ebenfalls in weiten Bereichen schwanken. Beispiele dafür sind 100 bis 45.000 dtex, insbesondere 400 bis 7.000 dtex.

Besonders bevorzugt werden Monofilamente, deren Querschnittsform rund, oval oder n-eckig ist, wobei n größer gleich 3 ist.

Zur Herstellung der erfindungsgemäßen Polyesterfasern kann ein handelsüblicher Polyester-Rohstoff verwendet werden. Dieser weist typischerweise Gehalte von freien Carboxylgruppen von 15 bis 50 mval/kg Polyester auf. Bevorzugt werden durch Festphasenkondensation hergestellte Polyester-Rohstoffe eingesetzt; bei diesen beträgt der Gehalt an freien Carboxylgruppen typischerweise 5 bis 20 mval/kg, bevorzugt weniger als 8 mval/kg Polyester.

Zur Herstellung der erfindungsgemäßen Polyesterfasern kann aber auch ein Polyester-Rohstoff verwendet werden, der bereits den nanoskaligen, kugelförmigen Füllstoff enthält. Bei dessen Herstellung wird der Füllstoff während der Polykondensation und/oder mindestens einem der Monomeren zugesetzt.

Nach dem Verpressen der Polymerschmelze durch eine Spinndüse wird der heiße Polymerfaden abgekühlt, z.B. in einem Kühlbad, vorzugsweise in einem Wasserbad, und anschließend aufgewickelt oder abgezogen. Die Abziehgeschwindigkeit ist dabei größer als die Spritzgeschwindigkeit der Polymerschmelze.

Die so hergestellte Polyesterfaser wird anschließend vorzugsweise einer Nachverstreckung, besonders bevorzugt in mehreren Stufen, insbesondere einer zwei- oder dreistufigen Nachverstreckung, mit einem Gesamtverstreckungsverhältnis von 1:3 bis 1:8, vorzugsweise 1:4 bis 1:6, unterzogen.

Nach der Verstreckung schließt sich vorzugsweise eine Thermofixierung an, wobei Temperaturen von 130 bis 280°C zum Einsatz kommen; dabei wird bei konstanter Länge gearbeitet oder es wird geringfügig nachverstreckt oder es wird ein Schrumpf von bis zu 30 % zugelassen.

Als besonders vorteilhaft für die Herstellung der erfindungsgemäßen Polyesterfasern hat es sich erwiesen, wenn bei einer Schmelzetemperatur im Bereich von 285 bis 315°C und bei einem Verzug von 1:2 bis 1:6 gearbeitet wird.

Die Abzugsgeschwindigkeit beträgt üblicherweise 10 ― 80 m pro Minute.

Die erfindungsgemäßen Polyesterfasern können neben nanoskaligen, kugelförmigen Füllstoff noch weitere Hilfsstoffe enthalten. Beispiele dafür sind neben dem bereits erwähnten Hydrolysestabilisator Verarbeitungshilfsmittel, Antioxidantien, Weichmacher, Gleitmittel, Pigmente, Mattierungsmittel, Viskositätsmodifizierer oder Kristallisationbeschleuniger.

Beispiele für Verarbeitungshilfsmittel sind Siloxane, Wachse oder längerkettige Carbonsäuren oder deren Salze, aliphatische, aromatische Ester oder Ether.

Beispiele für Antioxidantien sind Phosphorverbindungen, wie Phosphorsäureester oder sterisch gehinderte Phenole.

Beispiele für Pigmente oder Mattierungsmittel sind organische Farbstoffpigmente oder Titandioxid.

Bespiele für Viskositätsmodifizierer sind mehrwertige Carbonsäuren und deren Ester oder mehrwertige Alkohole.

Die erfindungsgemäßen Fasern lassen sich auf allen industriellen Gebieten einsetzen. Bevorzugt kommen sie bei Anwendungen zum Einsatz, in denen mit einem erhöhten Verschleiß durch mechanische Belastung zu rechnen ist. Beispiele dafür ist der Einsatz in Sieben oder in Förderbänder. Diese Verwendungen sind ebenfalls Gegenstand der vorliegenden Erfindung.

Bevorzugt werden die erfindungsgemäßen Polyesterfasern zur Herstellung von Flächengebilden, insbesondere von Geweben, eingesetzt, welche in Sieben eingesetzt werden.

Eine weitere Verwendung der erfindungsgemäßen Polyesterfasern in der Form von Monofilamenten betrifft deren Einsatz als Förderbänder oder als Komponenten von Förderbändern.

Besonders bevorzugt sind Verwendungen der erfindungsgemäßen Fasern in Sieben, die zum Einsatz in der Trocknerpartie von Papiermaschinen vorgesehen sind.

Diese Verwendungen sind ebenfalls Gegenstand der vorliegenden Erfindung.

Ein weiterer Gegenstand der vorliegenden Erfindung ist die Verwendung von kugelförmigen Teilchen aus anorganischen Oxiden mit einem mittleren Durchmesser von kleiner gleich 100 nm zur Herstellung von Fasern, insbesondere von Monofilamenten, mit hoher Biegebeständigkeit.

Die nachfolgenden Beispiele erläutern die Erfindung ohne diese zu begrenzen.

### Allgemeine Arbeitsvorschrift Beispiele 1 V1 und V2

Die Komponenten Polyethylenterephthalat ("PET") und gegebenenfalls Hydrolysestabilisator wurden im Extruder vermischt, aufgeschmolzen und durch eine 20 Loch Spinndüse mit einem Lochdurchmesser von 1,0 mm bei einer Fördermenge von 488 g/min und einer Abzugsgeschwindigkeit von 31 m/min zu Monofilamenten versponnen, dreifach verstreckt mit Verstreckgraden 1:4,95; 1:1,13; und 1:0,79; sowie im Heißluftkanal bei 255°C unter Schrumpfzulassung thermofixiert. Die Gesamtverstreckung betrug 1 : 4,52. Es wurden Monofilamente mit einem Durchmesser von 0,40 mm erhalten.

Als PET wurde eine Type eingesetzt, der bei der Polykondensation unterschiedliche Mengen an nanoskaligem kugelförmigem Siliziumdioxid zugesetzt worden waren. Der mittlere Durchmesser (D₅₀ Wert) des nanoskaligen Füllstoffes betrug 50 nm.

Als Hydrolysestabilisator wurde ein Carbodiimid eingesetzt (Stabaxol® 1, Fa. Rheinchemie).

### Allgemeine Arbeitsvorschrift Beispiele 3-7 und V3

Es wurden Monofilamente hergestellt, wie in der Arbeitsvorschrift der Beispiele 1, V1 und V2 beschrieben. Dabei wurden unterschiedliche nanoskalige Füllstoffe eingesetzt und es wurde ein Hydrolysestabilisator verwendet.

Die Monofilamente des Beispiels 7 war eine Ketttype mit (im Vergleich zu den Monofilamenten des Beispiels 4) vergleichsweise steilem Verlauf des Kraft-Dehnungs-Diagramms und vergleichsweise geringer Bruchdehnung. Dieses Eigenschaftsprofil wurde durch entsprechendes Verstrecken und Relaxieren der Monofilamente eingestellt.

Monofilament nach Beispiel 4: Dreifache Verstreckung mit Verstreckgraden von 1:5,0, 1:1,1 und 1:0,9 (Gesamtverstreckung: 1:4,8) sowie Thermofixierung bei 185°C unter Schrumpfzulassung

Monofilament nach Beispiel 7: Dreifache Verstreckung mit Verstreckgraden von 1:4,8, 1:1,2 und 1:1,04 (Gesamtverstreckung: 1:5,7) sowie Thermofixierung in der dritten Verstreckstufe bei 250°C

Die Fasereigenschaften wurde wie folgt ermittelt:

Fasertiter gemäß DIN EN/ISO 2060 Zugfestigkeit gemäß DIN EN/ISO 2062 Reißdehnung gemäß DIN EN/ISO 2062 Heißluftschrumpf gemäß DIN 53843

Dynamischer Biegetest (Biegefestigkeit): In einem Drehkopf wurde die Meßprobe zwischen zwei Metallbacken mit definierter Abbiegekante durch eine Drehbewegung (Doppelhübe 146/min) um einen Winkel von 60° nach rechts und links bis zum Bruch gebogen. Dabei wirkte auf die Meßprobe eine feinheitsbezogene Vorspannkraft von 0,675 cN/dtex ein. Die Metallbacken standen in einen Abstand, der dem Durchmesser der Meßprobe entsprach, zueinander. Die Biegekante der Metallbacken war durch einen festen Radius exakt vorgegeben. Es wurde die Anzahl der Biegezyklen (Tourenzahl) bis zum Bruch ermittelt.

Messerscheuertest: In einer Doppelhubbewegung (60 Doppelhübe/min) wurde die Meßprobe über eine Länge von 70 mm über ein Keramik-Kapillarrohr gescheuert. Dabei wirkte auf die Meßprobe eine feinheitsbezogene Vorspannkraft von 0,135 cN/dtex ein. Es wurde die Anzahl der Doppelhübe bis zum Bruch ermittelt.

In den nachfolgenden Tabellen 1 und 2 sind die Zusammensetzung sowie die Eigenschaften der Monofilamente zusammengestellt.

**Tabelle 2**

| | | | | |
|---|---|---|---|---|
| Beispiel Nr. | Füllstoff | Füllstoffmenge [Gew. %] | Dynamischer Biegetest (Zyklen) | Messerscheuertest (Zyklen) |
| 3 | kugelförmiges Siliziumdioxid 20 nm | 0,4 | 66736 | 140233 |
| 4 | kugelförmiges Siliziumdioxid 50 nm | 0,4 | 114989 | 181223 |
| 5 | kugelförmiges Siliziumdioxid 100 nm | 0,4 | 90985 | 142343 |
| 6 | kugelförmiges Aluminiumoxid 50 nm | 0,04 | 16238 | 65822 |
| 7 | kugelförmiges Siliziumdioxid 50 nm | 0,4 | 49673 | 102986 |
| V3 | Nanoton (nicht spärisch) | 0,1 | 272 | 19929 |

## Patentansprüche

1. Faser enthaltend aliphatisch-aromatischen Polyester, mindestens einen Hydrolysestabilisator und kugelförmige Teilchen aus Oxiden des Siliziums, Aluminiums und/oder Titans mit einem mittleren Durchmesser von kleiner gleich 100 nm.

2. Faser nach Anspruch 1, **dadurch gekennzeichnet, daß** der Polyester wiederkehrende Struktureinheiten aufweist, die sich ableiten von einer aromatischen Dicarbonsäure und einem aliphatischen und/oder cycloaliphatischen Diol, insbesondere wiederkehrende Polyethylenterephthalateinheiten gegebenenfalls in Kombination mit anderen von Alkylenglykolen und aliphatischen Dicarbonsäuren abgeleiteten wiederkehrenden Struktureinheiten.

3. Faser nach Anspruch 1, **dadurch gekennzeichnet, daß** der aliphatischearomatische Polyester einen Gehalt an freien Carboxylgruppen von kleiner gleich 3 mval/kg aufweist.

4. Faser nach Anspruch 3, **dadurch gekennzeichnet, daß** der Hydrolysestabilisator mindestens ein Carbodiimid und/oder mindestens eine Epoxidverbindung ist.

5. Faser nach Anspruch 1, **dadurch gekennzeichnet, daß** die kugelförmigen Teilchen aus Siliziumdioxid bestehen.

6. Faser nach Anspruch 1, **dadurch gekennzeichnet, daß** das Oxid des Siliziums, Aluminiums und/oder Titans einen mittleren Durchmesser von kleiner gleich 50 nm, insbesondere kleiner gleich 30 nm aufweist.

7. Faser nach Anspruch 1, **dadurch gekennzeichnet, daß** deren Gehalt an Oxid des Siliziums, Aluminiums und/oder Titans 0,1 bis 5 Gew. %, vorzugsweise 1 bis 2 Gew. %, bezogen auf die Masse der Faser beträgt.

8. Faser nach Anspruch 1, **dadurch gekennzeichnet, daß** diese neben dem aliphatisch-aromatischen Polyester 0,1 bis 5 Gew. %, vorzugsweise 0,5 bis 2 Gew. %, bezogen auf die Gesamtmasse der Polymeren, an Polycarbonat enthält.

9. Faser nach Anspruch 1, **dadurch gekennzeichnet, daß** sie transparent ist.

10. Faser nach Anspruch 1, **dadurch gekennzeichnet, daß** sie ein Monofilament ist.

11. Verfahren zur Herstellung der Fasern nach Anspruch 1 umfassend die Maßnahmen:
i) Vermischen von Polyestergranulat mit kugelförmigen Teilchen aus Oxiden des Siliziums, Aluminiums und/oder Titans mit einem mittleren Durchmesser von kleiner gleich 100 nm,
ii) Extrudieren des Gemisches enthaltend Polyester und kugelförmige Teilchen durch eine Spinndüse,
iii) Abziehen des gebildeten Filaments, und
iv) gegebenenfalls Verstrecken und/oder Relaxieren des gebildeten Filaments.

12. Verfahren zur Herstellung der Fasern nach Anspruch 1 umfassend die Maßnahmen:
v) Zuführen von Polyestergranulat, das vor oder während der Polykondensation mit Polyestergranulat mit kugelförmigen Teilchen aus Oxiden des Siliziums, Aluminiums und/oder Titans mit einem mittleren Durchmesser von kleiner gleich 100 nm vermischt worden ist, in einen Extruder,
ii) Extrudieren des Gemisches enthaltend Polyester und kugelförmige Teilchen durch eine Spinndüse,
iii) Abziehen des gebildeten Filaments, und
iv) gegebenenfalls Verstrecken und/oder Relaxieren des gebildeten Filaments.

13. Verfahren nach einem der Ansprüche 11 oder 12, **dadurch gekennzeichnet, dass** die Polyesterfaser ein- oder mehrfach verstreckt wird.

14. Verfahren nach einem der Ansprüche 11 oder 12, **dadurch gekennzeichnet, dass** zur Herstellung der Polyesterfaser ein durch Festphasenkondensation hergestellter Polyester eingesetzt wird.

15. Verwendung von Fasern nach Anspruch 1 zur Herstellung von Sieben oder von Förderbändern.

16. Verwendung nach Anspruch 15, **dadurch gekennzeichnet, daß** die Siebe zum Einsatz in der Trocknerpartie von Papiermaschinen vorgesehen sind.

17. Verwendung von kugelförmigen Teilchen aus Oxiden des Siliziums, Aluminiums und/oder Titans mit einem mittleren Durchmesser von kleiner gleich 100 nm zur Herstellung von Fasern, insbesondere von Monofilamenten, mit hoher Biegebeständigkeit.
